# FASCICULE DE BREVET EUROPEEN

(11) **EP 0 102 892 B1**
(45) Date de publication et mention de la délivrance du brevet: **10.12.1986**
(21) Numéro de dépôt: 83401671.9
(22) Date de dépôt: 17.08.1983
(51) Int. Cl.: C22B 34/32, C22B 1/24, C22B 1/244, C22B 1/245, C22B 5/04

(54) **Procédé de fabrication de métaux ou d'alliages de pureté élevée**
Verfahren zur Herstellung von Metallen und Legierungen hoher Reinheit
Process for manufacturing high purity metals and alloys

(30) Priorité: 20.08.1982 FR 8214386
(43) Date de publication de la demande: 14.03.1984
(73) Titulaire: C. Delachaux, F-92231 Gennevilliers (FR)
(72) Inventeur: Boulier, Laurent Lucien, F-93220 Gagny (FR)
(74) Mandataire: Martin, Jean-Jacques

## Description

La présente invention concerne un procédé de fabrication de métaux ou d'alliages métalliques de pureté élevée, en particulier de chrome métallique.

Les industries modernes exigent de plus en plus de métaux et d'alliages métalliques de pureté élevée pour la fabrication de pièces mécaniques.

C'est le cas notamment des parties nobles des turbo-moteurs aéronautiques qui requièrent des alliages super-réfractaires, appelés «super-alliages» de très haute qualité, car il s'agit des pièces les plus fortement sollicitées, tant au point de vue thermique que mécanique. De telles pièces comprennent des ailettes fixes et mobiles de turbines, des disques de turbines, des chambres de combustion, des tuyères etc.

Afin d'obtenir des caractéristiques satisfaisantes, les super-alliages concernés exigent des élaborations extrêmement soignées et sophistiquées à partir de matières premières de très haute qualité, tant en pureté chimique qu'en régularité. C'est en particulier le cas pour le chrome métallique pur qui est utilisé comme élément d'alliage apportant aux super-alliages la résistance à l'oxydation à chaud.

Il existe à l'heure actuelle plusieurs techniques d'élaboration du chrome métallique pur.

Une première technique, électrolytique, permet d'obtenir un chrome métallique de très bonne pureté chimique qui contient cependant trop de gaz très nocifs pour les super-alliages, en particulier de l'oxygène, de l'hydrogène et de l'azote.

Pour améliorer la qualité du chrome métallique obtenu par électrolyse, on procède ensuite à un dégazage réducteur sous vide, si bien que la teneur en oxygène du chrome tombe de 2000 à 5000 ppm pour le produit brut d'électrolyse à 300-500 ppm pour le chrome métallique obtenu après traitement. Ce traitement permet également d'abaisser sensiblement les teneurs en hydrogène et en azote ainsi que les teneurs en certains métaux volatils comme le plomb ou en certains métalloïdes comme le soufre.

C'est généralement ce chrome électrolytique dégazé sous vide qui, en raison de sa pureté élevée et de sa faible teneur en oxygène, est préféré pour la production des pièces nobles de turbomachines aéronautiques.

Une seconde technique, dite aluminothermique, consiste à réduire à très haute température, à savoir à plus de 2000°C, de l'oxyde de chrome chimiquement pur (99,5 à 99,7% de Cr₂0₃) par de l'aluminium en poudre. Même si par un choix convenable des matières premières utilisées et par une technologie de réaction évoluée et très soignée on parvient à obtenir des puretés chimiques très satisfaisantes dans l'ensemble et dans certains cas meilleures que par électrolyse, l'élaboration ignée utilisée conduit inévitablement à la présence dans le chrome métallique pur obtenu, revenu à la température ambiante, d'inclusions non métalliques oxydées d'alumine et d'oxyde de chrome. La teneur en oxygène qui en est la conséquence et qui varie en fonction inverse de la teneur en réducteur résiduel dans le chrome métallique, en l'occurence la teneur en aluminium, est alors prohibitive pour les usages aéronautiques les plus nobles qui par ailleurs ne peuvent tolérer que des teneurs en aluminium résiduel très basses.

Une troisième technique de fabrication de chrome métallique, telle qu'enseignée par exemple dans le brevet US-A-4148628, consiste à effectuer une réduction de l'oxyde de chrome à l'aide de carbone. Selon ce procédé, on prépare des granules à partir d'un mélange d'oxyde de chrome finement divisé, de carbone finement divisé, et d'un liant. Puis ces granules, transportées par un courant gazeux, sont passées à travers une torche à plasma. Le chrome métallique obtenu est alors de préférence soumis à un raffinage supplémentaire, soit par chauffage à au moins 1200°C dans un four à vide, soit par irradiation du produit avec une torche à plasma sous atmosphère protectrice.

Un tel procédé permet d'obtenir des teneurs en oxygène extrêmement réduites, mais toujours au détriment des teneurs en impuretés métalliques et/ou en carbone, qui restent excessivement élevées pour les applications précitées.

Le procédé de l'invention permet de fabriquer différents métaux, notamment du chrome, et différents alliages, avec une pureté élevée.

Le procédé de l'invention est fondé essentiellement sur une élaboration primaire d'un métal ou d'un alliage métallique contenant essentiellement des inclusions non métalliques oxydées du métal de base, facilement réductibles, qui est ensuite broyé et aggloméré avant d'être soumis à un traitement réducteur sous vide.

L'élaboration primaire du métal ou de l'alliage métallique est de préférence obtenue par une réaction aluminothermique déséquilibrée permettant d'abaisser au minimum la teneur en inclusions alumineuses difficilement réductibles, mais cette élaboration peut être également obtenue par d'autres techniques, par exemple par silicothermie, par réduction au four électrique, etc., à condition que les caractéristiques des inclusions non métalliques permettent de reproduire les étapes ultérieures de broyage et de traitement réducteur sous vide.

Selon la caractéristique essentielle du procédé de l'invention, celui-ci comporte les étapes qui consistent à:
a) élaborer un métal ou un alliage métallique dont les inclusions non métalliques sont essentiellement des oxydes du métal de base,
b) broyer le métal ou l'alliage métallique ainsi obtenu et agglomérer le métal ou l'alliage métallique broyé avec un agglomérant et un agent réducteur pour former des boulets, et
c) soumettre les boulets à un traitement réducteur sous vide dans des conditions réglées de pression et de température pour que l'agent réducteur réagisse sur les inclusions non métalliques et qu'il n'y ait pas de sublimation substantielle du métal ou des métaux d'alliage traités.

Comme indiqué précédemment, les métaux ou les alliages métalliques pouvant être obtenus avec une pureté élevée grâce au procédé de l'invention sont ceux susceptibles de comprendre des inclusions non métalliques réductibles pouvant être pratiquement éliminées à l'issue des étapes de broyage et de réduction sous vide, c'est-à-dire essentiellement les propres oxydes du métal de base.

Parmi les métaux pouvant être fabriqués avec le procédé de l'invention, on peut citer notamment le chrome, le titane, le vanadium, le molybdène, le manganèse, le niobium et le tungstène. De même, les alliages envisagés dans le cadre de l'invention sont des alliages comprenant l'un au moins des métaux précédents, et/ou le bore, ces alliages comprenant aussi les ferro-alliages en général.

Conformément au mode de réalisation préféré de l'invention, l'étape a) comprend une réaction aluminothermique entre au moins un oxyde métallique et de l'aluminium divisé, la réaction étant déséquilibrée par un défaut en aluminium par rapport à la quantité nécessaire à la réaction aluminothermique complète, pour produire un métal ou un alliage métallique contenant des inclusions non métalliques réductibles, constituées principalement par des inclusions de l'oxyde métallique de base, l'apparition d'inclusions d'alumine Al_{z}0₃ étant réduite au minimum.

Ce défaut en aluminium qui peut représenter de 0,5 à 8%, de préférence de 2 à 5% en poids de la quantité nécessaire à la réaction aluminothermique complète est indispensable pour abaisser au minimum les inclusions d'alumine qui sont les plus difficilement réductibles.

Cette réaction aluminothermique déséquilibrée par un défaut volontaire et important d'aluminium par rapport à la quantité usuelle va tout à fait à l'encontre des procédés aluminothermiques habituels où l'on utilise toujours des quantités d'aluminium plus élevées et plus proches de la stoechiométrie de la réaction, de manière à obtenir le rendement maximal, pour lequel on obtient un produit dont les inclusions non métalliques sont constituées en majeure partie par des inclusions d'alumine difficilement réductibles.

Comme indiqué précédemment, le métal préféré pour la mise en oeuvre du procédé de l'invention est le chrome.

Le chrome métallique sera avantageusement préparé par une réaction aluminothermique déséquilibrée, du type indiqué précédemment, entre de l'oxyde de chrome éventuellement un additif tel que du bichromate de potassium, et de l'aluminium divisé. L'utilisation d'additifs de ce genre est bien connue dans le domaine de l'alumino- thermie pour apporter de l'oxygène supplémentaire et réchauffer la réaction aluminothermique.

L'étape b) de broyage est avantageusement effectuée au moyen d'un broyeur à choc, par exemple d'un broyeur à marteaux.

Dans le mode de réalisation préféré de l'invention, le broyage du métal ou de l'alliage métallique est un broyage dit «épurant» qui permet de produire un certain débit d'air de balayage pour entraîner en partie les inclusions non métalliques libérées lors du broyage. Cette épuration associée au broyage n'est pas obligatoire, mais bien entendu préférée, car elle permet une première séparation physique des inclusions non métalliques avant le traitement réducteur de l'étape c). Il faut cependant noter que les inclusions non métalliques libérées lors du broyage épurant semblent être préférentiellement les inclusions d'oxyde de métal de base, par exemple les inclusions de Cr_{Z}0₃ dans le cas de la fabrication de chrome métallique.

Le broyage épurant est avantageusement complété par l'élimination par tamisage ou toute autre séparation sélective des particules les plus fines du produit broyé où se retrouvent concentrées la quasi totalité des inclusions non métalliques libérées par le broyage.

Le produit broyé ainsi obtenu, dont une partie des inclusions non métalliques aura été éliminée, est ensuite aggloméré avec un agglomérant et un agent réducteur pour former des boulets. L'agglomérant sera avantageusement constitué par un composé organique ou un mélange de composés organiques susceptibles de laisser, lors du chauffage de l'étape c), un squelette carboné venant compléter l'action réductrice de l'agent réducteur. Ainsi, l'agglomérant pourra être constitué par un mélange de bakélite et de furfuraldéhyde et l'agent réducteur sera avantageusement constitué par du noir de carbone.

Lors de l'étape b), les boulets sont mis en forme dans une presse à compacter classique puis étuvés à température réglée, par exemple entre 200 et 230°C pour éviter toute oxydation du métal ou des métaux constituant les boulets, tout en obtenant une cohésion satisfaisante.

Conformément au mode de réalisation préféré de l'invention, le traitement réducteur est effectué dans un four à vide et est complété éventuellement par un balayage au moyen d'un gaz non oxydant ou réducteur non soluble dans le métal ou l'alliage.

Le produit métallique obtenu après traitement réducteur sous vide est refroidi en atmosphère neutre et peut être ensuite être utilisé dans la fabrication de pièces métalliques.

D'autres caractéristiques et avantages de l'invention résulteront de la description détaillée qui suit et qui se réfère à la fabrication de chrome métallique de pureté élevée par une réaction aluminothermique déséquilibrée. Cette description ne constitue qu'un exemple de mise en oeuvre de l'invention.

### Etape a)

On introduit dans un creuset aluminothermique, garni d'une matière réfractaire, de l'oxyde de chrome (Cr₂0₃) du bichromate de potassium (Cr₂o₇K₂) et de l'aluminium divisé. L'oxyde de chrome et le bichromate de potassium sont avantageusement des produits du commerce ayant une granulométrie comprise entre 0 et 15 µm, tandis que l'aluminium divisé est constitué par des grains inférieurs à 1 mm.

L'oxyde de chrome et le bichromate de potassium sont présents dans les proportions de la réaction aluminothermique classique, tandis que l'aluminium est présent avec un défaut par rapport à la proportion de la réaction aluminothermique classique. Comme indiqué plus haut, ce défaut d'aluminium peut représenter de 0,5 à 8%, de préférence de 2 à 5% en poids de la quantité usuelle.

Les trois constituants sont mélangés soigneusement puis la réaction est initiée dans le creuset de façon appropriée. La température de la réaction atteint rapidement une valeur d'environ 2200°C, et à l'issue de la réaction, on recueille le métal au fond du creuset, et un laitier surnageant.

L'analyse du chrome métallique obtenu montre qu'en choisissant délibérémment de rester en deçà des proportions usuelles, avec pour conséquence de ne pas atteindre le rendement extractif optimal, la teneur en aluminium résiduel dans le chrome métallique descend à des niveaux très bas inférieurs à 0,01% (100 ppm). Cette analyse montre également que la teneur en inclusions non métalliques monte très vite pour atteindre des taux élevés de 0,40 à 0,80%, voire même plus, mais que ces inclusions non métalliques sont en quasi-totalité composées d'oxyde de chrome non réduit (Cr₂0₃) avec très peu d'Al₂O₃.

Cette manière de procéder contraste nettement avec la manière classique où l'on recherche toujours, pour des raisons économiques, le rendement maximal en utilisant des quantités d'aluminium plus élevées, tout en restant compatible avec la teneur en aluminium résiduel maximum admissible. Ainsi, si l'on conduit une réaction aluminothermique classique entre de l'oxyde de chrome et de l'aluminium en quantité habituelle, on obtient pour une teneur en aluminium résiduel dans le chrome métallique de 0,1% maximum (teneur maximum usuellement admise pour les usages aéronautiques) des teneurs en inclusions de 1500 à 2500 ppm en quasi-totalité ou tout au moins en majeure partie, sous forme d'alumine AI_{z}0₃.

Sans vouloir limiter l'invention à une théorie particulière, on peut cependant tenter d'expliquer le mécanisme du phénomène observé. Contrairement à une opinion admise auparavant, les inclusions non métalliques d'alumine Al_{z}0₃ présentes dans le chrome métallique pur solidifié normal, ne sont pas constituées par du laitier de réaction (corindon de chrome, c'est-à-dire laitier alumineux de la réduction par l'aluminium) mal décanté et s'étant trouvé piégé lors du passage du métal de l'état liquide à l'état solide. Il s'agit au contraire d'une alumine secondaire formée soit au moment de la solidification, soit même dans le métal à l'état solide peu en dessous de la température du solidus, donc à une température encore très élevée où les phénomènes de diffusion et la réactivité des composants est encore très grande. Cette alumine secondaire serait en fait issue de la réaction, les conditions d'équilibre s'étant déplacées avec la baisse de la température où l'état étant par nature hors d'équilibre, entre de l'oxyde de chrome ou de l'oxygène dissous dans le chrome métal et l'aluminium résiduel excédentaire lui aussi présent dans le chrome métal.

Ainsi, dans les réactions aluminothermiques classiques, où les quantités d'aluminium sont plus importantes et se rapprochent de la quantité stœchiométrique de la réaction, l'aluminium résiduel est en quantité suffisamment importante pour pouvoir réduire la totalité de l'oxyde de chrome ou de l'oxygène dissous et il en reste même un excès non utilisé dans le chrome. Les inclusions non métalliques qui restent emprisonnées dans le métal solide sont alors en quasi totalité formées d'alumine AI₂0₃.

Si au contraire on opère, conformément au procédé de l'invention, avec un défaut en aluminium par rapport à la quantité usuelle précédente, l'aluminium résiduel présent est en quantité insuffisante pour pouvoir réduire la totalité de l'oxyde de chrome ou de l'oxygène dissous. Tout ou presque tout l'aluminium présent est oxydé par l'oxygène présent (équilibre de phases en refroidissement lent) et l'excès d'oxyde de chrome ou d'oxygène dissous non réduit précipite sous forme d'inclusions non métalliques Cr₂0₃. Il y a alors d'autant moins d'inclusions alumineuses Al₂O₃ et d'autant plus de Cr₂0₃ que la réduction a été conduite avec un défaut d'aluminium de plus en plus marqué (réaction déséquilibrée par défaut).

La réaction aluminothermique déséquilibrée de l'étape a) donne bien évidemment un rendement un peu moins bon que dans les procédés aluminothermiques classiques.

Avec le procédé de l'invention, le chrome élémentaire se trouve néanmoins réduit et le produit final obtenu est un chrome métallique de pureté élevée, identique au chrome métallique aluminothermique normal de bonne qualité, sauf qu'il contient une très forte teneur en oxygène (2000 à 3000 ppm ou davantage), mais sous forme quasi exclusive d'inclusions non métalliques Cr_{Z}0₃ (0,40 à 0,80% ou davantage) avec présence de très peu d'inclusions alumineuses Al₂O₃ (100 à 400 ppm correspondant à 50 à 200 ppm d'oxygène lié à de l'aluminium).

On obtient par conséquent un chrome métallique avec des inclusions non métalliques constituées principalement par des inclusions de Cr₂O₃ faciles à éliminer et secondairement par des inclusions d'alumine, plus difficiles à éliminer, mais en faible quantité.

### Etape b)

Le chrome métallique provenant de l'étape a) est broyé dans un broyeur à choc constitué avantageusement par un broyeur à haute énergie du type à marteaux (marteaux mobiles/contre marteaux fixes) jusqu'à obtention d'une poudre fine passant entièrement à travers un tamis de 200 µm d'ouverture de maille. La haute énergie d'impact du broyeur provoque l'éclatement des grains qui libère, au moins en bonne partie, les inclusions non métalliques Al_{z}0₃ et Cr₂0₃ contenues dans le métal, les inclusions Cr₂0₃ semblant préférentiellement libérées.

Dans le présent exemple, le broyage est un broyage épurant qui produit une ventilation, c'est-à-dire un certain débit d'air de balayage. Cette ventilation peut être produite directement par le broyeur lui-même ou indirectement par un dispositif annexe, tel une soufflerie. Cet air de balayage permet de ventiler le produit en cours de broyage ce qui d'une part évite l'échauffement du produit, et donc éventuellement son oxydation et sa nitruration par l'air ambiant, et d'autre part entraîne les fractions les plus fines et les plus légères dans le courant d'air de balayage, c'est-à-dire de préférence les inclusions non métalliques libérées, dont la densité est moindre.

Le débit d'air peut être réglé volontairement pour accentuer, si on le désire, l'effet épurateur. De même, cet effet épurateur peut être complété par l'élimination par tamisage ou tout autre séparation sélective des particules les plus fines du produit broyé où se retrouvent concentrées la quasi totalité des inclusions non métalliques libérées par le broyage.

La poudre de chrome épurée ainsi obtenue est ensuite mélangée intimement avec un réducteur et un agglomérant. Ce dernier est avantageusement constitué par un mélange de bakélite et de furfuraldéhyde. Le furfuraldéhyde a pour but de faciliter l'agglomération à froid, la bakélite dissoute dans le furfuraldéhyde formant colle à froid, ainsi que la polymérisation ultérieure de la bakélite à chaud. Bien entendu, on peut utiliser d'autres agglomérants thermodurcissables et d'autres solvants.

Le réducteur, quant à lui, est avantageusement constitué par du noir de carbone venant en complément du carbone de la bakélite. Les quantités respectives de ces produits sont variables mais sont globalement ajustées, avec un léger excès, à la teneur résiduelle en oxygène du produit broyé. A titre d'exemple, le mélange réducteur/agglo- mérant peut être constitué de 0,1% de bakélite, 0,3% de furfuraldéhyde et de 0,05 à 0,2% de noir de carbone, ces pourcentages étant rapportés au poids du produit broyé.

Le mélange obtenu est mis en forme de boulets ou de pastilles au moyen d'une presse à compacter classique, telle qu'une presse à bouleter à roues tangentes ou une presse à pastiller. Après agglomération, le mélange est étuvé à la température adéquate (200 à 230°C environ) pour éliminer le furfuraldéhyde volatil et polymériser la bakélite qui forme liant et donne de la tenue aux boulets ou aux pastilles.

Il faut cependant remarquer que la température d'étuvage doit être limitée au minimum nécessaire afin d'éviter toute oxydation du produit.

### Etape c)

Les boulets ou pastilles obtenus à l'étape précédente sont alors soumis à un traitement réducteur sous vide à 1100°-1400°C sous vide poussé de l'ordre de 10-⁴ mm de mercure.

Au début du cycle de chauffage sous vide, la bakélite se décompose vers 600°C en laissant un squelette carboné qui s'ajoute au noir de carbone introduit comme réducteur dans le mélange. Une fois arrivé à la température de traitement, ce carbone réagit sur l'oxygène du Cr₂0₃ restant dans le produit mais pratiquement pas sur l'oxygène de l'alumine A1₂0₃ car pour réduire l'alumine il faudrait opérer à une température plus élevée et atteindre des vides plus poussés.

A cet égard, il convient de noter que, déjà à des températures de 1200 à 1300°C sous des vides de 10-⁴ mm de mercure, le chrome se sublime et une partie non négligeable se vaporise. Ceci explique qu'il n'est économiquement pas possible de pousser plus loin la réduction de l'alumine résiduelle et justifie l'élaboration «déséquilibrée» de l'étape a) afin de limiter l'alumine résiduelle à son plus strict minimum.

On ramène le vide dans le four de traitement à 10-¹ mm de mercure par balayage contrôlé par un gaz non oxydant ou réducteur, tel que l'hydrogène, qui a pour particularité de n'être pratiquement pas soluble dans le chrome solide.

Du fait des vides relativement faibles et des températures relativement basses imposées par la sublimation du chrome, le traitement peut demander plusieurs heures pour atteindre une réaction quasiment complète.

Une fois la réaction terminée et après refroidissement en atmosphère neutre, on obtient un produit contenant au plus 300 à 400 ppm d'oxygène total sous forme de 200 à 300 ppm d'alumine environ contenant 100 à 150 ppm d'oxygène et environ 500 ppm au maximum d'oxyde de chrome non réduit contenant environ 150 ppm d'oxygène. Il s'agit par conséquent d'un chrome de pureté élevée qui permet d'élaborer des super-alliages utilisables en particulier dans la fabrication des parties nobles des turbo-moteurs aéronautiques.

Il faut observer que l'utilisation d'un produit de départ classique sans déséquilibre au niveau de l'étape a) conduirait obligatoirement, dans la mesure où l'on désire abaisser la teneur en oxygène au niveau requis de 300 ppm environ, à un traitement permettant la réduction d'A1₂0₃ par le carbone qui, outre les inconvénients précédents, amènerait une remontée de la teneur en aluminium résiduel du produit fini à des niveaux non acceptables par les utilisateurs élaborant les super-alliages.

Bien entendu, l'invention n'est pas limitée au mode de réalisation préféré décrit ci-dessus. Ainsi, l'étape a) peut être conduite autrement que par aluminothermie, par exemple par silicothermie ou bien par réduction au four électrique, pour obtenir un métal ou alliage comprenant des inclusions non métalliques oxydées du métal de base.

Pour la silicothermie on peut citer, à titre d'exemples non limitatifs, la fabrication de ferrochrome ou de chrome métal par réduction avec du silicium métal ou du silico-chrome, ainsi que la fabrication de ferro-tungstène ou de ferromolybdène par réduction avec un ferro-silicium à haute teneur ou du silicium métal.

Pour la réduction au four électrique, on peut citer, à titre d'exemple non limitatif, la fabrication de ferro-vanadium au four électrique, suivie d'une alumino-thermie.

## Revendications

1. Procédé de fabrication d'un métal ou d'un alliage métallique de pureté élevée, caractérisé par le fait qu'il comporte les étapes consistant à:
a) élaborer un métal ou un alliage métallique dont les inclusions non métalliques sont essentiellement des oxydes du métal de base,
b) broyer le métal ou l'alliage métallique ainsi obtenu et agglomérer le métal ou l'alliage métallique broyé avec un agglomérant et un agent réducteur pour former des boulets, et
c) soumettre les boulets à un traitement réducteur sous vide dans des conditions réglées de pression et de température pour que l'agent réducteur réagisse sur les inclusions non-métalliques et qu'il n'y ait pas de sublimation substantielle du métal ou des métaux de l'alliage traités.

2. Procédé selon la revendication 1, caractérisé par le fait que le métal est choisi parmi le chrome, le titane, le vanadium, le molybdène, le manganèse, le niobium et le tungstène et que l'alliage comprend l'un au moins des métaux précédents et/ou le bore, l'alliage comprenant aussi les ferro-alliages en général.

3. Procédé selon l'une des revendications 1 et 2, caractérisé par le fait que l'étape (a) comprend une réaction aluminothermique entre au moins un oxyde métallique et de l'aluminium divisé, la réaction étant déséquilibrée par un défaut en aluminium par rapport à la quantité usuelle, pour produire un métal ou un alliage métallique contenant des inclusions non métalliques réductibles constituées principalement par des inclusions de l'oxyde métallique de base, l'apparition d'inclusions d'alumine Al_{z}0₃ étant réduite au minimum.

4. Procédé selon la revendication 3, caractérisé par le fait que le défaut en aluminium représente de 0,5 à 8% en poids de la quantité nécessaire à la réaction aluminothermique complète.

5. Procédé selon la revendication 4, caractérisé par le fait que le défaut en aluminium représente de 2 à 5% en poids de la quantité nécessaire à la réaction aluminothermique complète.

6. Procédé selon l'une des revendications 3 à 5, pour la préparation de chrome métallique de pureté élevée, caractérisé par le fait que l'on conduit la réaction aluminothermique entre de l'oxyde de chrome et de l'aluminium divisé.

7. Procédé selon la revendication 6, caractérisé par le fait que l'on conduit la réaction aluminothermique entre de l'oxyde de chrome et un additif, et de l'aluminium divisé.

8. Procédé selon la revendication 7, caractérisé par le fait que l'additif est du bichromate de potassium.

9. Procédé selon l'une des revendications 1 à 8, caractérisé par le fait que le broyage du métal ou de l'alliage métallique est effectué dans un broyeur à choc, par exemple dans un broyeur à marteaux.

10. Procédé selon l'une des revendications 1 à 9, caractérisé par le fait que le broyage du métal ou de l'alliage métallique est un broyage épurant produisant un débit d'air de balayage pour entraîner en partie les inclusions non-métalliques libérées lors du broyage.

11. Procédé selon la revendication 10, caractérisé par le fait que le broyage épurant est suivi par une séparation sélective des inclusions non métalliques libérées.

12. Procédé selon l'une des revendications 1 à 11, caractérisé par le fait que l'agglomérant est un mélange bakélite-furfuraldéhyde.

13. Procédé selon l'une des revendications 1 à 12, caractérisé par le fait que l'agent réducteur est du noir de carbone.

14. Procédé selon l'une des revendications 1 à 10, caractérisé par le fait que les boulets sont mis en forme dans une presse à compacter puis étuvés à température réglée pour éviter toute oxydation du métal ou des métaux constituant les boulets, tout en obtenant une cohésion satisfaisante.

15. Procédé selon la revendication 14, caractérisé par le fait que la température d'étuvage est comprise entre 200 et 230°C.

16. Procédé selon l'une des revendications 1 à 15, caractérisé par le fait que l'on réalise le traitement réducteur dans un four à vide et que l'on utilise un balayage au moyen d'un gaz non-oxydant ou réducteur non soluble dans le métal ou l'alliage.

17. Procédé selon la revendication 16, pour la fabrication de chrome métallique de pureté élevée, caractérisé par le fait que l'on soumet des boulets de chrome contenant de l'oxyde de chrome et de l'alumine à un traitement réducteur à une température de 1100 à 1400°C et sous un vide poussé et que, en cours de traitement, on ramène la pression à un niveau de vide plus faible par balayage avec un gaz non-oxydant ou réducteur, tel que l'hydrogène.

18. Procédé selon la revendication 17, caractérisé par le fait que le gaz non oxydant ou réducteur est de l'hydrogène.

19. Procédé selon l'une des revendications précédentes, caractérisé par le fait que le produit métallique obtenu après traitement réducteur sous vide est refroidi en atmosphère neutre.

## Patentansprüche

1. Verfahren zur Herstellung von Metallen oder Metalllegierungen von hoher Reinheit, gekennzeichnet durch die folgenden Verfahrensschritte:
a) Erschmelzen eines Metalles oder einer Metalllegierung, deren nichtmetallische Einschlüsse im wesentlichen Oxide des Basismetalles sind,
b) Mahlen des so erhaltenen Metalles oder der so erhaltenen Metalllegierung und Verdichten des gemahlenen Metalles oder der gemahlenen Metalllegierung mit einem Binde- und einem Reduktionsmittel zur Bildung von Briketts, und
c) Unterwerfen der Briketts einer reduzierenden Behandlung im Vakuum unter Regelung von Druck und Temperatur, so dass das Reduktionsmittel mit den nichtmetallischen Einschlüssen reagiert, ohne dass eine wesentliche Sublimation von behandeltem Metall oder von behandelten Legierungsmetallen erfolgt.

2. Verfahren nach Anspruch 1, dadurch gekennzeichnet, dass das Metall aus Chrom, Titan, Vanadium, Molybdän, Mangan, Niob und Wolfram ausgewählt wird, und dass die Legierung zumindest eines der vorgenannten Metalle und/ oder Bor enthält, wobei die Legierung auch die Eisenlegierungen im allgemeinen einschliesst.

3. Verfahren nach einem der Ansprüche 1 und 2, dadurch gekennzeichnet, dass Schritt a) eine aluminothermische Reaktion zwischen zumindest einem metallischen Oxid und zerkleinertem Aluminium umfasst, wobei die Reaktion durch einen Aluminiumunterschuss in bezug auf herkömmlich verwendete Mengen im Gleichgewicht verschoben wird, um ein Metall oder eine Metalllegierung zu erzeugen, die reduzierbare nichtmetallische Einschlüsse enthält, die hauptsächlich aus Einschlüssen von Oxiden des Basismetalles bestehen, wobei die Bildung von Einschlüssen aus Aluminiumoxid Al_{z}0₃ auf ein Minimum reduziert wird.

4. Verfahren nach Anspruch 3, dadurch gekennzeichnet, dass der Aluminiumunterschuss 0,5-8 Gew.% der zur vollständigen aluminothermischen Reaktion erforderlichen Menge beträgt.

5. Verfahren nach Anspruch 4, dadurch gekennzeichnet, dass der Aluminiumunterschuss 2-5 Gew.% der zur vollständigen aluminothermischen Reaktion erforderlichen Menge beträgt.

6. Verfahren zur Herstellung von metallischem Chrom hoher Reinheit nach einem der Ansprüche 3-5, dadurch gekennzeichnet, dass man die aluminothermische Reaktion zwischen Chromoxid und zerkleinertem Aluminium durchführt.

7. Verfahren nach Anspruch 6, dadurch gekennzeichnet, dass man die aluminothermische Reaktion zwischen Chromoxid und einem Additiv und zerkleinertem Aluminium durchführt.

8. Verfahren nach Anspruch 7, dadurch gekennzeichnet, dass das Additiv Kaliumbichromat ist.

9. Verfahren nach einem der Ansprüche 1-8, dadurch gekennzeichnet, dass man das Mahlen des Metalls oder der Metalllegierung in einer Prallmühle, z.B. einer Hammermühle, durchführt.

10. Verfahren nach einem der Ansprüche 1-9, dadurch gekennzeichnet, dass das Mahlen des Metalls oder der metallischen Legierung ein reinigendes Mahlen ist, bei dem eine Menge Spülluft zum teilweisen Fortspülen der während des Mahlens freigesetzten nichtmetallischen Einschlüsse erzeugt wird.

11. Verfahren nach Anspruch 10, dadurch gekennzeichnet, dass auf das reinigende Mahlen eine selektive Abtrennung der freigesetzten nichtmetallischen Einschlüsse erfolgt.

12. Verfahren nach einem der Ansprüche 1-11, dadurch gekennzeichnet, dass das Bindemittel ein Bakelit/Furfurylaldehyd-Gemisch ist.

13. Verfahren nach einem der Ansprüche 1-12, dadurch gekennzeichnet, dass das Reduktionsmittel Russ ist.

14. Verfahren nach einem der Ansprüche 1-10, dadurch gekennzeichnet, dass die Briketts in einer Verdichtungspresse geformt werden und anschliessend, um jegliche Oxidation von Metall oder von Metallen, die die Briketts bilden, zu vermeiden, unter Temperaturregelung erwärmt werden, um dabei eine ausreichende Festigkeit zu erhalten.

15. Verfahren nach Anspruch 14, dadurch gekennzeichnet, dass die Erwärmungstemperatur zwischen 200 und 230°C liegt.

16. Verfahren nach einem der Ansprüche 1-15, dadurch gekennzeichnet, dass man die reduzierende Behandlung in einem Vakuumofen durchführt, und dass man eine Begasung mit Hilfe eines im Metall oder der Legierung nicht löslichen, nicht oxidierenden oder reduzierenden Gases anwendet.

17. Verfahren zur Herstellung von metallischem Chrom von hoher Reinheit nach Anspruch 16, dadurch gekennzeichnet, dass man die Chromoxid und Aluminiumoxid enthaltenden Chrombriketts einer reduzierenden Behandlung im Hochvakuum bei einer Temperatur von 1100-1400°C unterwirft und im Verlauf der Behandlung den Druck durch Belüftung mit einem nicht oxidierenden oder reduzierenden Gas wie Wasserstoff auf den eines geringeren Vakuums herabsetzt.

18. Verfahren nach Anspruch 17, dadurch gekennzeichnet, dass das nicht oxidierende oder reduzierende Gas Wasserstoff ist.

19. Verfahren nach einem der vorhergehenden Ansprüche, dadurch gekennzeichnet, dass das nach der reduzierenden Vakuumbehandlung erhaltene metallische Produkt in neutraler Atmosphäre abgekühlt wird.

## Claims

1. A process for the production of a high purity metal or metal alloy, characterised in that it comprises the stages involving
a) preparing a metal or a metal alloy of which the non-metallic inclusions are essentially base metal oxides,
b) crushing the metal or metal alloy thus obtained and agglomerating the crushed metal or metal alloy with an agglomerating agent and a reducing agent to form balls, and
c) subjecting the balls to a reducing treatment under vacuum under controlled pressure and temperature conditions so that the reducing agent reacts with the non-metallic inclusions and thatthere is no substantial sublimation of the metal orthe metals of the alloy treated.

2. A process according to Claim 1, characterised in that the metal is selected from chromium, titanium, vanadium, molybdenum, manganese, niobium and tungsten and the alloy comprises at least one of the preceding metals and/or boron, the alloy also comprising ferro-alloys in general.

3. A process according to one of Claims 1 and 2, characterised in that stage a) comprises an aluminothermal reaction between at least one metal oxide and divided aluminium, the reaction being unbalanced by a deficit of aluminium relative to the normal quantity to produce a metal or a metal alloy containing reducible non-metallic inclusions constituted mainly by inclusions of base metal oxide, the occurrence of inclusions of alumina Al_{z}0₃ being reduced to a minimum.

4. A process according to Claim 3, characterised in that the deficit of aluminium represents from 0.5 to 8% by weight of the quantity required for the complete aluminothermal reaction.

5. A process according to Claim 4, characterised in that the deficit of aluminium represents from 2 to 5% by weight of the quantity required forthe complete aluminothermal reaction.

6. A process according to one of Claims 3 to 5 for the preparation of high purity metal chromium, characterised in that the aluminothermal reaction is carried out between chromium oxide and divided aluminium.

7. A process according to Claim 6, characterised in that the aluminothermal reaction is carried out between chromium oxide and an additive, and divided aluminium.

8. A process according to Claim 7, characterised in that the additive is potassium bichromate.

9. A process according to one of Claims 1 to 8, characterised in that the metal or metal alloy is crushed in an impact-type crushing mill, for example in a hammer-type crushing mill.

10. A process according to one of Claims 1 to 9, characterised in that the crushing of the metal or metal alloy is a purifying crushing producing a sweeping air flow for carrying along, in part, the non-metallic inclusions freed during the crushing operation.

11. A process according to Claim 10, characterised in that purifying crushing is followed by selective separation of the freed non-metallic inclusions.

12. A process according to one of Claims 1 to 11, characterised in that the agglomerating agent is a bakelite-furfuraldehyde mixture.

13. A process according to one of Claims 1 to 12, characterised in that the reducing agent is carbon black.

14. A process according to one of Claims 1 to 10, characterised in that the balls are shaped in a compacting press and are then baked at a regulated temperature to prevent oxidation of the metal or metals constituting the balls while obtaining satisfactory cohesion.

15. A process according to Claim 14, characterised in that the baking temperature is between 200 and 230°C.

16. A process according to one of Claims 1 to 15, characterised in that the reducing treatment is carried out in a vacuum furnace and in that sweeping by means of a non-oxidising or reducing gas which is insoluble in the metal or alloy is carried out.

17. A process according to Claim 16 for the production of high purity metallic chromium, characterised in that some chromium balls containing chromium oxide and alumina are subjected to a reducing treatment at a temperature of from 1,100 to 1,400°C and under a pronounced vacuum and in that, during the treatment, pressure is brought to a weaker vacuum level by sweeping with a non-oxidising or reducing gas such as hydrogen.

18. A process according to Claim 17, characterised in that the non-oxidising or reducing gas is hydrogen.

19. A process according to one of the preceding Claims, characterised in that the metallic product obtained after reducing treatment under vacuum is chilled in a neutral atmosphere.
